# EUROPÄISCHE PATENTSCHRIFT

(11) **EP 2 427 536 B1**
(45) Veröffentlichungstag und Bekanntmachung des Hinweises auf die Patenterteilung: **01.03.2017**
(21) Anmeldenummer: 10720142.8
(22) Anmeldetag: 03.05.2010
(51) Int. Cl.: C10M 173/02, C10N 30/06, C10N 40/20, C10N 60/06

(54) **VERWENDUNG VON SCHMIERLEISTUNGSADDITIVEN**
USE OF LUBRICATING ADDITIVES
UTILISATION D'ADDITIFS LUBRIFIANTS

(30) Priorität: 05.05.2009 DE 102009019698
(43) Veröffentlichungstag der Anmeldung: 14.03.2012
(73) Patentinhaber: Rhein Chemie Rheinau GmbH, 68219 Mannheim (DE)
(72) Erfinder: LAREM, David, 64859 Eppertshausen (DE); HORSTMANN, Sandra, 68167 Mannheim (DE); SANDHÖFNER, Steffen, 68775 Ketsch (DE)
(74) Vertreter: Siegers, Britta
(86) Internationale Anmeldenummer: PCT/EP2010/055969
(87) Internationale Veröffentlichungsnummer: WO 2010/128012

(56) Entgegenhaltungen:
- WO-A1-00/12655
- WO-A1-2005/000934
- WO-A2-2006/094227
- DE-A1- 1 594 626
- US-A- 2 510 335
- US-A1- 2007 037 953
- DATABASE CAPLUS [Online] CHEMICAL ABSTRACTS SERVICE, COLUMBUS, OHIO, US; 31. Januar 1967 (1967-01-31), Marius Fauve: "Self-emulsifiable oils in paints" XP002592070 Database accession no. 1967:86653 & FAUVE: "Self-emulsifiable oils in paints" DOUBLE-LIAISON, Bd. 103, Nr. 33, 6, 31. Dezember 1967 (1967-12-31), Seiten 39-42, ISSN: 0012-5709

## Beschreibung

Die Erfindung betrifft Schmierleistungsadditivefür die Metallverarbeitung oder als Schmierstoff für Maschinen.

Schmierleistungsadditive auf Basis von nativen Ölen sind bekannt in Form von nativen Ölen selbst, als geblasene (= oxidierte) native Öle und als alkoxylierte native Öle. Native Öle und geblasene native Öle haben den Nachteil, dass sie nicht wassermischbar sind und daher bei Verwendung in wassermischbaren Schmierstoffen Emulgatoren zugesetzt werden müssen. Des Weiteren tragen native und alkoxylierte native Öle nur in einem begrenztem Umfang zur Schznierleistung von Schmierstoffen bei.

Es bestand daher die Aufgabe, sehr effektive Schmierleistungsadditive auf Basis von nativen Ölen bereitzustellen, die ohne Verwendung von Emulgatoren wassermischbar sind und für die Metallverarbeitung oder als Schmierstoff für Maschinen einsetzbar sind.

Überraschenderweise wurde nun gefunden, dass die erfindungsgemäßen Schmierleistungsadditive diese Aufgabe lösen.

Gegenstand der vorliegenden Erfindung ist daher die Verwendung von Schmierleistungsadditiven, enthaltend das Reaktionsprodukt aus mindestens einem Alkylenoxid und mindestens einem Standöl und/oder einem geblasenen nativen Öl als Schmierstoffe für Metallbearbeitungen oder Schmierstoffe für Maschinen, wobei das Verhältnis von Standöl und/oder geblasenen nativem Öl zu Alkylenoxid 30-50 Gew.-% : 70-50 Gew.-% beträgt.

Alkylenoxide im Sinne der Erfindung sind Ethylenoxid, Propylenoxid, 1,2-Butylenoxid, 2,3-Butylenoxid, 1,2-Pentylenoxid, 2,3-Pentylenoxid, 1,2-Hexylenoxid, 3-Methyl-1,2-pentylenoxid, 2,3-Octylenoxid, 4-Methyl-2,3-octylenoxid, 4-Methyl-1,2-hexylenoxid und/oder 3-Methyl-1,2-butylenoxid, wobei Ethylenoxid besonders bevorzugt ist. Bei den vorstehend genannten Alkylenoxiden handelt es sich um kommerziell erhältliche Produkte, z.B. bei der BASF AG.

Native Öle im Sinne der Erfindung sind Öle natürlichen Ursprungs, wie z. B. Babussaöl, Baumwollsaatöl, Borretschöl, Distelöl (= Safloröl), Erdnussöl, Johannisbeerkernöl, Haselnussöl, Heringsöl, Holzöl, Jojobaöl, Kokosöl, Klauenöl, Knochenöl, Lardöl (= Schweineschmalz), Leberöl, Leinöl, Maiskeimöl, Mandelöl, Olivenöl, Palmöl, Palmkernöl, Rapsöl (= Rüböl), Rindertalg (= Rinderschmalz), Rizinusöl, Sardinenöl, Senfsaatöl, Sojabohnenöl, Sonnenblumenöl, Sheabutter, Tallöl, Traubenkernöl, Walöl und/oder Walnussöl. Bevorzugt eingesetzt werden deren raffinierte Varianten. Der Einsatz von teilhydrierten Varianten ist ebenfalls möglich. Alle vorgenannten Öle sind handelsüblich, z.B. erhältlich bei der Firma Gustav Heess.

Geblasene native Öle im Sinne der Erfindung sind unter Luftzufuhr polymerisierte native Öle, welche durch Einblasen von heißer Luft bei Temperaturen von vorzugsweise 100 bis 150 °C hergestellt werden. Durch die Behandlung erfolgt eine Molekülvergrößerung über Sauerstoffbrücken, wie z.B. beschrieben im BASF Handbuch Lackiertechnik 2002, S. 36 (ISBN 3878703244). Geblasene native Öle haben typischerweise eine kinematische Viskosität (gemäß DIN 51562) bei 40°C zwischen 100 und 10000 mm²/s. Bei den vorgenannten geblasenen nativen Ölen handelt es sich um handelsübliche Produkte, z.B. erhältlich bei der Firma Gustav Heess.

Bevorzugt ist hierbei geblasenes Rüböl (= geblasenes Rapsöl).

Standöle im Sinne der Erfindung sind unter Luftabschluss polymerisierte native Öle, welche bei Temperaturen von 260 bis 300°C hergestellt werden. Durch die Behandlung erfolgt eine Molekülvergrößerung über Polymerisationsreaktionen der Doppelbindungen, wie z.B. beschrieben im BASF Handbuch Lackiertechnik 2002, S. 36 (ISBN 3878703244). Standöle haben typischerweise eine kinematische Viskosität (gemäß DIN 51562) bei 40°C zwischen 100 und 10000 mm²/s. Bei den vorgenannten Standölen handelt es sich um handelsübliche Produkte, z.B. erhältlich bei der Firma Alberdingk Boley GmbH.

In einer Ausführungsform der Erfindung können die Schmierleistungsadditive auch weitere Additive enthalten, die je nach Anwendungszweck variieren, wie z.B. handelsübliche Entschäumer, Tenside, Dispergatoren, Lösungsvermittler, Biozide, Hochdruck-Additive, Verschleißschutz-Additive, Korrosionsinhibitoren, Antioxidantien, Alkalisatoren, Komplexbildner, Sequestriermittel, Demulgatoren, Viskositätsindexverbesserer, Flammschutzmittel, Schmierfähigkeitsverbesserer, Duftstoffe und/oder Farbstoffe. Die erfindungsgemäßen Schmierleistungsadditive können auch Emulgatoren enthalten, jedoch ist die Mischbarkeit mit Wasser bereits ohne Emulgatoren schon gegeben.

Reaktionsprodukt steht für das bei der Alkoxylierung (Umsetzung mit dem Alkylenoxid) von mindestens einem Standöl und/oder einem geblasenen nativen Öl in Gegenwart eines Katalysators entstandene Produkt. Für die Alkoyxylierung gelten die nachstehend unter dem erfindungsgemäßen Verfahren aufgeführten Bedingungen.

Das Verhältnis ist von 30 - 50 Gewichts-% Standöl und/oder geblasenem nativen Öl zu 70 - 50 Gewichts-% Alkylenoxid.

Besonders bevorzugt ist dabei das Reaktionsprodukt aus geblasenem Rüböl mit Ethylenoxid. Ganz besonders bevorzugt ist dann ein Verhältnis von 30 - 50 Gewichts-% geblasenem Rüböl zu 70 - 50 Gewichts-% Ethylenoxid.

Die Herstellung der erfindungsgemäß eingesetztenSchrnierleistungsadditiveerfalgt dadurch, dass mindestens ein Alkylenoxid mit mindestens einem Standöl und/oder geblasenen nativen Öl in Gegenwart eines Katalysators umgesetzt wird.

Das Reaktionsprodukt entsteht vorzugsweise bei einer Temperatur von 100 bis 190°C und einem Druck von 1 bis 6 bar unter Einsatz eines nucleophilen Katalysators. Nucleophile Katalysatoren sind z. B. Alkoholate, bevorzugt Alkalialkoholate, besonders bevorzugt Natriummethanolat, Hydroxide, wie z.B. Natriumhydroxid oder Amine, wie z.B. Triethanolamin. Die Reaktionstemperatur liegt vorzugsweise im Bereich von 140 bis 180 °C, besonders bevorzugt 160 bis 180°C. Als Katalysator werden bevorzugt Alkalialkoholate, besonders bevorzugt Natriummethanolat eingesetzt.

Bei der vorstehend aufgeführten Reaktion kann das Standöl, das geblasene native Öl oder auch eine Mischung aus beiden Ölen verwendet werden. Vorzugsweise erfolgt die Umsetzung mit dem Alkylenoxid im Verhältnis von 1 - 99 Gewichts-% Standöl und/oder geblasenem nativen Öl zu 99 - 1 Gewichts-% Alkylenoxid. Besonders bevorzugt ist das Verhältnis von 30 - 50 Gewichts-% Standöl und/oder geblasenem nativen Öl zu 70 - 50 Gewichts-% Alkylenoxid.

Ebenfalls einsetzbar sind die Schmierleistungsadditive auch als Schmierstoffe. Der Begriff Schmierstoffe umfaßt dabei alle Schmierstoffe, insbesondere die nach ISO 6743.

Die Verwendung der Schmierleistungsadditive als Schmierstoff für Metallbearbeitungen oder Schmierstoff für Maschinen in sämtlichen Schmierstoffen ist gemäß ISO 6743möglich.

Die Schmierleistungsadditive werden vorzugsweise in wassermischbaren oder wassergemischten Kühlschmierstoffen eingesetzt. Diese sind beschrieben in DIN 51385. untereinander, also auch zwischen den jeweiligen Bereichen und Vorzugsbereichen in beliebiger Kombination.

Die nachfolgenden Beispiele dienen der Erläuterung der Erfindung, ohne dabei limitierend zu wirken.

### Ausführungsbeispiel:

### In dem nachfolgenden Beispiel betreffen die Prozentangaben Gewichts-%.

### Beispiel 1: Reaktionsprodukt aus 40 % geblasenem Rüböl und 60% Ethylenoxid.

Als Edukt wurde handelsübliches geblasenes Rüböl (Lubrirob S 100, Fa. Novance) mit einer kinematischen Viskosität (gemäß DIN 51562) bei 40°C von 2500 mm²/s verwendet. Die Umsetzung mit Ethylenoxid erfolgte in Gegenwart von 0,2 % Natriummethanolat bei einer Temperatur von 180°C und einem Druck von 5 bar.

Das Reaktionsprodukt hatte eine kinematische Viskosität (gemäß DIN 51562) bei 40°C von 750 mm²/s. Das Reaktionsprodukt wurde bei 25°C zu 0,2 % , 1 % und 5% vollständig in vollentsalztem Wasser (VE-Wasser) gelöst. Es resultierten durchsichtige Lösungen mit schwacher Opaleszenz.

Weiterhin wurden mit den Lösungen tribologische Messungen durchgeführt. Zum Vergleich wurden wässrige Lösungen von einem handelsüblichen ethoxylierten nativen Öl, nämlich Rizinusölethoxylat mit 36 mol Ethylenoxid (EO) pro mol Rizinusöl(Emulsogen EL 360, Fa. Clariant), geprüft.

| | Reaktionsprodukt aus 40 % geblasenem Rüböl und 60 % Ethylenoxid (erfindungsgemäß) | | Rizinusölethoxylat mit 36 mol Ethylenoxid pro mol Rizinusöl (Vergleichsbeispiel) | |
|---|---|---|---|---|
| | Reichert-Reibverschleiß mit Stahlprüfkörpern | | Reichert-Reibverschleiß mit Stahlprüfkörpern | |
| | Last: 1,5 kg | | Last: 1,5 kg | |
| | Laufweg: 100 m | | Laufweg: 100 m | |
| | Verschleißkalotte (mm²) | Druckaufnahme (N/cm²) | Verschleißkalotte (mm²) | Druckaufnahme (N/cm²) |
| 0,2 % ige Lösung in VE-Wasser | 24,5 | 1200 | 28,2 | 1030 |
| 1,0 % ige Lösung in VE-Wasser | 13,5 | 2180 | 20,2 | 1490 |
| 5,0 % ige Lösung in VE-Wasser | 11,2 | 2630 | 13,1 | 2160 |

Für die Testergebnisse gilt: Je kleiner die Verschleißkalotte und je größer die Druckaufnahme ist, desto besser ist die Schmierleistung der zu untersuchenden Substanz. Die Blindwerte von VE-Wasser betragen bei der Verschleißkalotte 36,8 mm² und bei der Druckaufnahme 800 N/cm².

Anhand der Messwerte ist ersichtlich, dass das erfindungsgemäße Schmierleistungsadditiv in wässriger Lösung eine deutlich höhere Druckaufnahme als das in dem Vergleichsbeispiel verwendete handelsübliche ethoxylierte native Öl aufweist. Somit wurde gezeigt, dass das erfindungsgemäße Schmierleistungsadditiv in Bezug auf die Schmierleistung sehr effektiv ist.

## Patentansprüche

1. Verwendung von Schmierleistungsadditiven, enthaltend das Reaktionsprodukt aus mindestens einem Alkylenoxid und mindestens einem Standöl und/oder einem geblasenen nativen Öl als Schmierstoffe für Metallbearbeitungen oder Schmierstoffe für Maschinen, wobei das Verhältnis von Standöl und/oder geblasenen nativem Öl zu Alkylenoxid 30-50 Gew.-% zu 70-50 Gew.-% beträgt.

2. Verwendung von Schmierleistungsadditiven nach Anspruch 1, **dadurch gekennzeichnet, dass** es sich bei dem nativen Öl um Babussaöl, Baumwollsaatöl, Borretschöl, Distelöl, Erdnussöl, Johannisbeerkernöl, Haselnussöl, Heringsöl, Holzöl, Jojobaöl, Kokosöl, Klauenöl, Knochenöl, Lardöl Leberöl, Leinöl, Maiskeimöl, Mandelöl, Olivenöl, Palmöl, Palmkernöl, Rapsöl, Rindertalg, Rizinusöl, Sardinenöl, Senfsaatöl, Sojabohnenöl, Sonnenblumenöl, Sheabutter, Tallöl, Traubenkernöl, Walöl und/oder Walnussöl sowie deren raffinierte und teilhydrierte Varianten handelt.

3. Verwendung von Schmierleistungsadditiven nach Anspruch 1 oder 2, **dadurch gekennzeichnet, dass** es sich dem geblasenen nativen Öl um unter Luftzufuhr polymerisiertes natives Öl handelt.

4. Verwendung von Schmierleistungsadditiven Schmierleistungsadditive nach einem oder mehreren der Anspruche 1 bis 3, **dadurch gekennzeichnet, dass** es sich beim dem Alkylenoxid um Ethylenoxid, Propylenoxid, 1,2-Butylenoxid, 2,3-Butylenoxid, 1,2-Pentylenoxid, 2,3-Pentylenoxid, 1,2-Hexylenoxid, 3-Methyl-1,2-pentylenoxid, 2,3-Octylenoxid, 4-Methyl-2,3-octylenoxid, 4-Methyl-1,2-hexylenoxid und/oder 3-Methyl-1,2-butylenoxid handelt,

## Claims

1. Use of lubricating additives comprising the reaction product of at least one alkylene oxide and at least one stand oil and/or a blown native oil as lubricants for metal processing or lubricants for machines, wherein the ratio of stand oil and/or blown native oil to alkylene oxide is 30-50% by weight to 70-50% by weight.

2. Use of lubricating additives according to Claim 1, **characterized in that** the native oil is babussa oil, cottonseed oil, borage oil, thistle oil, peanut oil, currant seed oil, hazelnut oil, herring oil, wood oil, jojoba oil, coconut oil, claw oil, bone oil, lard oil, liver oil, linseed oil, corn oil, almond oil, olive oil, palm oil, palm kernel oil, rapeseed oil, beef tallow, castor oil, sardine oil, mustard seed oil, soybean oil, sunflower oil, shea butter, tall oil, grapeseed oil, whale oil and/or walnut oil and also refined and partially hydrogenated variants thereof.

3. Use of lubricating additives according to Claim 1 or 2, **characterized in that** the blown native oil is native oil polymerized with the introduction of air.

4. Use of lubricating additives according to one or more of Claims 1 to 3, **characterized in that** the alkylene oxide is ethylene oxide, propylene oxide, 1,2-butylene oxide, 2,3-butylene oxide, 1,2-pentylene oxide, 2,3-pentylene oxide, 1,2-hexylene oxide, 3-methyl-1,2-pentylene oxide, 2,3-octylene oxide, 4-methyl-2,3-octylene oxide, 4-methyl-1,2-hexylene oxide and/or 3-methyl-1,2-butylene oxide.

## Revendications

1. Utilisation d'additifs lubrifiants, contenant le produit de réaction d'au moins un oxyde d'alkylène et d'au moins une huile standolisée et/ou d'une huile naturelle soufflée en tant que lubrifiants pour le traitement de métaux ou lubrifiants pour machines, le rapport entre l'huile standolisée et/ou l'huile naturelle soufflée et l'oxyde d'alkylène étant de 30 à 50 % en poids sur 70 à 50 % en poids.

2. Utilisation d'additifs lubrifiants selon la revendication 1, **caractérisée en ce que** l'huile naturelle est l'huile de babassu, l'huile de graines de coton, l'huile de bourrache, l'huile de carthame, l'huile d'arachide, l'huile de pépins de cassis, l'huile de noisettes, l'huile de hareng, l'huile de bois, l'huile de jojoba, l'huile de coco, l'huile de pied de boeuf, l'huile d'os, l'huile de lard, l'huile de foie, l'huile de lin, l'huile de maïs, l'huile d'amande, l'huile d'olive, l'huile de palme, l'huile de palmiste, l'huile de colza, le suif de boeuf, l'huile de ricin, l'huile de sardine, l'huile de graines de moutarde, l'huile de soja, l'huile de tournesol, le beurre de karité, le tall oil, l'huile de pépins de raisin, l'huile de cachalot et/ou l'huile de noix, ainsi que leurs variantes raffinées et partiellement hydrogénées.

3. Utilisation d'additifs lubrifiants selon la revendication 1 ou 2, **caractérisée en ce que** l'huile naturelle soufflée est une huile naturelle polymérisée avec apport d'air.

4. Utilisation d'additifs lubrifiants selon une ou plusieurs des revendications 1 à 3, **caractérisée en ce que** l'oxyde d'alkylène est l'oxyde d'éthylène, l'oxyde de propylène, l'oxyde de 1,2-butylène, l'oxyde de 2,3-butylène, l'oxyde de 1,2-pentylène, l'oxyde de 2,3-pentylène, l'oxyde de 1,2-hexylène, l'oxyde de 3-méthyl-1,2-pentylène, l'oxyde de 2,3-octylène, l'oxyde de 4-méthyl-2,3-octylène, l'oxyde de 4-méthyl-1,2-hexylène et/ou l'oxyde de 3-méthyl-1,2-butylène.
